# EUROPÄISCHE PATENTSCHRIFT

(11) **EP 3 277 854 B1**
(45) Veröffentlichungstag und Bekanntmachung des Hinweises auf die Patenterteilung: **20.02.2019**
(21) Anmeldenummer: 16710767.1
(22) Anmeldetag: 21.03.2016
(51) Int. Cl.: C22C 21/02, C22C 21/04

(54) **ALUMINIUM-GUSSLEGIERUNG, VERFAHREN ZUR HERSTELLUNG EINES MOTORBAUTEILS, MOTORBAUTEIL UND VERWENDUNG EINER ALUMINIUM- GUSSLEGIERUNG ZUR HERSTELLUNG EINES MOTORBAUTEILS**
ALUMINIUM CASTING ALLOY, A PROCESS FOR THE MANUFACTURE OF AN ENGINE COMPONENT, ENGINE COMPONENT AND THE USE OF AN ALUMINIUM CASTING ALLOY FOR THE MANUFACTURE OF AN ENGINE COMPONENT
ALLIAGE D'ALUMINIUM, PROCÉDÉ DE FABRICATION D'UN COMPOSANT D'UN MOTEUR, COMPOSANT D'UN MOTEUR ET SON PROCÉDÉ DE FABRICATION

(30) Priorität: 01.04.2015 DE 102015205895
(43) Veröffentlichungstag der Anmeldung: 07.02.2018
(73) Patentinhaber: Federal-Mogul Nürnberg GmbH, 90441 Nürnberg (DE)
(72) Erfinder: LADES, Klaus, 90459 Nürnberg (DE); MORGENSTERN, Roman, 91560 Heilsbronn (DE)
(74) Vertreter: Hoffmann Eitle
(86) Internationale Anmeldenummer: PCT/EP2016/056123
(87) Internationale Veröffentlichungsnummer: WO 2016/156084

(56) Entgegenhaltungen:
- DE-A1-102011 083 967
- DE-A1-102011 083 970
- GB-A- 2 300 198

## Beschreibung

### TECHNISCHES GEBIET

Die vorliegende Erfindung betrifft eine Aluminium-Gusslegierung, ein Verfahren zur Herstellung eines Motorbauteils, insbesondere eines Kolbens für einen Verbrennungsmotor, bei dem eine Aluminium-Gusslegierung im Schwerkraftkokillengussverfahren abgegossen wird, ein Motorbauteil, das zumindest teilweise aus einer Aluminium-Gusslegierung besteht, und die Verwendung einer Aluminium-Gusslegierung zur Herstellung eines solchen Motorbauteils.

### STAND DER TECHNIK

In den letzten Jahren wurden zunehmend Forderungen nach besonders ökonomischen und damit ökologischen Transportmitteln laut, die hohen Verbrauchs- und Emissionsanforderungen gerecht werden müssen. Zudem besteht seit jeher das Bedürfnis, Motoren möglichst leistungsfähig und verbrauchsarm zu gestalten. Ein entscheidender Faktor bei der Entwicklung von leistungsfähigen und emissionsarmen Verbrennungsmotoren sind Kolben, die bei immer höheren Verbrennungstemperaturen und Verbrennungsdrücken eingesetzt werden können, was im Wesentlichen durch immer leistungsfähigere Kolbenwerkstoffe ermöglicht wird.

Grundsätzlich muss ein Kolben für einen Verbrennungsmotor eine hohe Warmfestigkeit aufweisen und dabei gleichzeitig möglichst leicht und fest sein. Dabei ist es von besonderer Bedeutung, wie die mikrostrukturelle Verteilung, Morphologie, Zusammensetzung und thermische Stabilität höchstwarmfester Phasen ausgebildet sind. Eine diesbezügliche Optimierung berücksichtigt üblicherweise einen minimalen Gehalt an Poren und oxidischen Einschlüssen.

Der gesuchte Werkstoff muss sowohl hinsichtlich isothermer Schwingfestigkeit (HCF) als auch hinsichtlich thermomechanischer Ermüdungsfestigkeit (TMF) optimiert werden. Um die TMF möglichst gut auszugestalten ist stets eine möglichst feine Mikrostruktur des Werkstoffs anzustreben. Eine feine Mikrostruktur reduziert die Gefahr des Entstehens von Mikroplastizität bzw. von Mikrorissen an relativ großen primären Phasen (insbesondere an primären Siliziumausscheidungen) und damit auch die Gefahr von Rissinitiierung und -ausbreitung.

Unter TMF-Beanspruchung treten an relativ großen primären Phasen, insbesondere an primären Siliziumausscheidungen, aufgrund unterschiedlicher Ausdehnungskoeffizienten der einzelnen Bestandteile der Legierung, nämlich der Matrix und der primären Phasen, Mikroplastizitäten bzw. Mikrorisse auf, die die Lebensdauer des Kolbenwerkstoffs erheblich senken können. Zur Erhöhung der Lebensdauer ist bekannt, die primären Phasen möglichst klein zu halten.

Günstige mechanische Eigenschaften bei hohen Betriebstemperaturen weisen insbesondere hochlegierte naheutektische oder übereutektische Aluminium-Silizium-Legierungen mit auf. Dabei ist hinsichtlich des Primär-Siliziums und der entstehenden intermetallischen Phasen die Phasengröße zu begrenzen.

Die DE 10 2011 083 969 A1 offenbart in diesem Zusammenhang ein Verfahren zur Herstellung eines Motorbauteils, insbesondere eines Kolbens für einen Verbrennungsmotor, bei dem eine Aluminiumlegierung im Schwerkraftkokillengussverfahren abgegossen wird. Dabei weist die Aluminiumlegierung die folgenden Legierungselemente auf: Silizium: 6 Gew.-% bis 10 Gew.-%, Nickel: 1,2 Gew.-% bis 2 Gew.-%, Kupfer: 8 Gew.-% bis 10 Gew.-%, Magnesium: 0,5 Gew.-% bis 1,5 Gew.-%, Eisen: 0,1 Gew.-% bis 0,7 Gew.-%, Mangan: 0,1 Gew.-% bis 0,4 Gew.-%, Zirkonium: 0,2 Gew.-% bis 0,4 Gew.-%, Vanadium: 0,1 Gew.-% bis 0,3 Gew.-%, Titan: 0,1 Gew.-% bis 0,5 Gew.-%. Allerdings werden zur Herstellung der hochwarmfesten Legierung hohe Konzentrationen des kostspieligen Elementes Kupfer benötigt.

In ähnlicher Weise fordern konventionelle Aluminium-Gusslegierungen für thermisch hochbelastbare Motorbauteile üblicherweise zwischen 5 und 7 Gew.-% für die Summe der Legierungselemente Kupfer und Nickel sowie 11 bis 13 Gew.-% Silizium. Der hohe Siliziumgehalt erhöht dabei die Gefahr großer und zahlreicher primärer Siliziumausscheidungen.

### DARSTELLUNG DER ERFINDUNG

Eine Aufgabe der vorliegenden Erfindung liegt darin, eine höchstwarmfeste Aluminium-Gusslegierung zur Verfügung zu stellen, welche kostengünstig produziert werden kann.

Die Lösung dieser Aufgabe wird durch die Legierung nach Anspruch 1 erreicht. Bevorzugte Ausführungsformen der Erfindung ergeben sich aus den diesbezüglichen Unteransprüchen.

Eine Aluminium-Gusslegierung, bestehend aus den Legierungselementen

| | |
|---|---|
| Silizium: | 9,0 Gew.-% bis < 10,5 Gew.-%, |
| Nickel: | 0,8 Gew.-% bis < 1,9 Gew.-%, |
| Kupfer: | 1,8 Gew.-% bis < 3,6 Gew.-%, |
| Magnesium: | 0,5 Gew.-% bis 1,8 Gew.-%, |
| Eisen: | 0,9 Gew.-% bis < 1,4 Gew.-%, |
| Zirkonium und/oder Vanadium: | jeweils 0,05 bis <= 0,3 bzw. 0,2 Gew.-%, |
| Mangan: | bis <= 0,4 Gew.-%, |
| Titan: | bis <= 0,15 Gew.-%, |
| Phosphor: | bis <= 0,05 Gew.-%, |

sowie als Rest Aluminium und nicht zu vermeidenden Verunreinigungen weist dabei besonders günstige Eigenschaften hinsichtlich Warmfestigkeit auf. Von den Elementen Zirkonium und Vanadium ist zumindest eines vorhanden, und zwar mit einer Konzentration von bis zu 0,3 Gew.-% im Fall von Zirkonium und 0,2 Gew.-% im Fall von Vanadium, wobei sie in der obigen Liste und im Patentanspruch 1 auch durch "Zirkonium bis <=0,3 Gew.-%, Vanadium bis <=0,2 Gew.-%" ersetzt werden können.

Die erfindungsgemäße Konzentration des Legierungselementes Eisen führt dabei zu einem hohen Anteil intermetallischer Phasen. Durch die Feinabstimmung hinsichtlich der weiteren Legierungselemente, insbesondere Kupfer und Nickel, wird jedoch die Bildung großer, plattenförmiger intermetallischer Phasen vermieden. Letztere beschränken sowohl die Gießbarkeit, als auch die Festigkeit und Dauerhaltbarkeit eines aus diesem Werkstoff hergestellten Bauteils. Stattdessen sind die gebildeten intermetallischen Phasen fein verteilt, hochwarmfest sowie thermisch stabil und fungieren daher als festigkeitssteigernde Ausscheidungen. Hieraus resultieren günstige Eigenschaften hinsichtlich der isothermen Schwingfestigkeit und der thermomechanischen Ermüdungsfestigkeit.

Ferner führt die im Vergleich zu konventionellen Aluminium-Silizium-Legierungen erhöhte Toleranzschwelle für Eisen die Flexibilität bezüglich der nutzbaren Rohstoffe: So können für die Herstellung der erfindungsgemäßen Legierung kostengünstige Schrotte verwendet werden, die bisher aufgrund ihres Eisengehaltes nicht rezyklierbar waren.

Die relativ geringen Gehalte an Kupfer und Nickel erniedrigen dabei ebenfalls in vorteilhafter Weise die Gesamtkosten der Legierungsherstellung, denn sie zählen zu den kostspieligsten Legierungselementen, so dass jede (teilweise) Substitution der beiden Elemente erhebliche Kostenersparnisse einbringt.

Die Verringerung der Siliziumkonzentration gegenüber konventionellen Aluminium-Silizium-Legierungen führt zudem mit Vorteil zu einer Legierung mit weniger und kleineren primären Siliziumphasen, so dass die Anfälligkeit gegen Rissinitiierung und -ausbreitung vor allem unter TMF-Beanspruchung stark reduziert ist.

Mir Vorteil wird die aufgefundene Aluminium-Gusslegierung erfindungsgemäß im Schwerkraftkokillengussverfahren verarbeitet.

Bevorzugt besteht ein Motorbauteil, insbesondere ein Kolben für einen Verbrennungsmotor, zumindest teilweise aus einer der erfindungsgemäßen Aluminium-Gusslegierungen. Ein derartiges erfindungsgemäßes Motorbauteil weist eine hohe Warmfestigkeit auf. Bei einem erfindungsgemäß hergestellten Kolben liegt in dessen thermisch hoch belastetem Muldenrandbereich zudem nur wenig primäres Silizium vor, so dass die Legierung insbesondere zu einer sehr hohen Warmfestigkeit eines erfindungsgemäß hergestellten Kolbens führt.

Ein weiterer Aspekt der Erfindung liegt in der bevorzugten Verwendung der oben ausgeführten Aluminium-Gusslegierung für die Herstellung eines Motorbauteils, insbesondere eines Kolbens eines Verbrennungsmotors.

## Patentansprüche

1. Aluminium-Gusslegierung, **dadurch gekennzeichnet, dass** die Aluminium-Gusslegierung aus den folgenden Legierungselementen besteht:
| | |
|---|---|
| Silizium: | 9,0 Gew.-% bis < 10,5 Gew.-%, |
| Nickel: | 0,8 Gew.-% bis < 1,9 Gew.-%, |
| Kupfer: | 1,8 Gew.-% bis < 3,6 Gew.-%, |
| Magnesium: | 0,5 Gew.-% bis 1,8 Gew.-%, |
| Eisen: | 0,9 Gew.-% bis < 1,4 Gew.-%, |
| Zirkonium und/oder Vanadium: | jeweils 0,05 bis <= 0,3 bzw. 0,2 Gew.-%, |
| Mangan: | bis <= 0,4 Gew.-%, |
| Titan: | bis <= 0,15 Gew.-%, |
| Phosphor: | bis <= 0,05 Gew.-%, |
sowie als Rest Aluminium und nicht zu vermeidende Verunreinigungen.

2. Aluminium-Gusslegierung nach Anspruch 1, **dadurch gekennzeichnet, dass** sie 9,0 Gew.-% bis 9,5 Gew.-% oder 9,5 Gew.-% bis < 10,5 Gew.-% Silizium enthält.

3. Aluminium-Gusslegierung nach Anspruch 1 oder 2, **dadurch gekennzeichnet, dass** sie 1,0 Gew.-% bis < 1,5 Gew.-% Nickel enthält.

4. Aluminium-Gusslegierung nach einem der Ansprüche 1 bis 3, **dadurch gekennzeichnet, dass** sie > 3,0 Gew.-% bis < 3,6 Gew.-% Kupfer enthält.

5. Aluminium-Gusslegierung nach einem der Ansprüche 1 bis 4, **dadurch gekennzeichnet, dass** sie > 0,5 Gew.-% bis < 0,9 Gew.-% Magnesium enthält.

6. Aluminium-Gusslegierung nach einem der Ansprüche 1 bis 5, **dadurch gekennzeichnet, dass** sie 0,9 Gew.-% bis 1,1 Gew.-% Eisen enthält.

7. Aluminium-Gusslegierung nach einem der Ansprüche 1 bis 6, **dadurch gekennzeichnet, dass** sie 0,2 Gew.-% bis 0,4 Gew.-% Mangan enthält.

8. Verfahren zur Herstellung eines Motorbauteils im Schwerkraftkokillengussverfahren, insbesondere eines Kolbens für einen Verbrennungsmotor, **dadurch gekennzeichnet, dass** eine Aluminium-Gusslegierung gemäß einem der Ansprüche 1 bis 7 vergossen wird.

9. Motorbauteil, insbesondere Kolben für einen Verbrennungsmotor, **dadurch gekennzeichnet, dass** es zumindest teilweise aus einer Aluminium-Gusslegierung gemäß einem der Ansprüche 1 bis 7 besteht.

10. Verwendung einer Aluminium-Gusslegierung zur Herstellung eines Motorbauteils, insbesondere eines Kolbens für einen Verbrennungsmotor, **dadurch gekennzeichnet, dass** eine Aluminium-Gusslegierung nach einem der Ansprüche 1 bis 7 verwendet wird.

## Claims

1. Aluminium casting alloy, **characterised in that** the aluminium casting alloy consists of the following alloy elements:
silicon: 9.0 wt% to < 10.5 wt%,
nickel: 0.8 wt% to < 1.9 wt%,
copper: 1.8 wt% to < 3.6 wt%,
magnesium: 0.5 wt% to 1.8 wt%,
iron: 0.9 wt% to < 1.4 wt%,
zirconium and/or vanadium: in each case 0.05 to <= 0.3 or 0.2 wt%,
manganese: up to <= 0.4 wt%,
titanium: up to <= 0.15 wt%,
phosphorus: up to <= 0.05 wt%,
the rest consisting of aluminium and unavoidable impurities.

2. Aluminium casting alloy according to claim 1, **characterised in that** it contains 9.0 wt% to 9.5 wt% or 9.5 wt% to < 10.5 wt% silicon.

3. Aluminium casting alloy according to claim 1 or 2, **characterised in that** it contains 1.0 wt% to < 1.5 wt% nickel.

4. Aluminium casting alloy according to one of the claims 1 to 3, **characterised in that** it contains > 3.0 wt% to < 3.6 wt% copper.

5. Aluminium casting alloy according to one of the claims 1 to 4, **characterised in that** it contains > 0.5 wt% to < 0.9 wt% magnesium.

6. Aluminium casting alloy according to one of the claims 1 to 5, **characterised in that** it contains 0.9 wt% to 1.1 wt% iron.

7. Aluminium casting alloy according to one of the claims 1 to 6, **characterised in that** it contains 0.2 wt% to 0.4 wt% manganese.

8. Process for the manufacture of an engine component using the gravity die casting method, in particular a piston for an internal combustion engine, **characterised in that** an aluminium casting alloy according to one of the claims 1 to 7 is cast.

9. Engine component, in particular a piston for an internal combustion engine, **characterised in that** it consists at least in part of an aluminium casting alloy according to one of the claims 1 to 7.

10. Use of an aluminium casting alloy for the manufacture of an engine component, in particular a piston for an internal combustion engine, **characterised in that** an aluminium casting alloy according to one of the claims 1 to 7 is used.

## Revendications

1. Alliage coulé en aluminium, **caractérisé en ce que** l'alliage coulé en aluminium se compose des éléments d'alliage suivants :
| | |
|---|---|
| silicium : | 9,0 % en poids à < 10,5 % en poids, |
| nickel : | 0,8 % en poids à < 1,9 % en poids, |
| cuivre : | 1,8 % en poids à < 3,6 % en poids, |
| magnésium : | 0,5 % en poids à 1,8 % en poids, |
| fer : | 0,9 % en poids à < 1,4 % en poids, |
| zirconium et/ou vanadium : | respectivement 0,05 à <= 0,3 respectivement 0,2 % en poids, |
| manganèse : | jusqu'à <= 0,4 % en poids, |
| titane : | jusqu'à <= 0,15 % en poids, |
| phosphore : | jusqu'à <= 0,05 % en poids, |
et le reste étant de l'aluminium et des impuretés inévitables.

2. Alliage coulé en aluminium selon la revendication 1, **caractérisé en ce qu'**il contient 9,0 % en poids à 9,5 % en poids ou 9,5 % en poids à < 10,5 % en poids de silicium.

3. Alliage coulé en aluminium selon la revendication 1 ou 2, **caractérisé en ce qu'**il contient 1,0 % en poids à < 1,5 % en poids de nickel.

4. Alliage coulé en aluminium selon l'une quelconque des revendications 1 à 3, **caractérisé en ce qu'**il contient > 3,0 % en poids à < 3,6 % en poids de cuivre.

5. Alliage coulé en aluminium selon l'une quelconque des revendications 1 à 4, **caractérisé en ce qu'**il contient > 0,5 % en poids à < 0,9 % en poids de magnésium.

6. Alliage coulé en aluminium selon l'une quelconque des revendications 1 à 5, **caractérisé en ce qu'**il contient 0,9 % en poids à 1,1 % en poids de fer.

7. Alliage coulé en aluminium selon l'une quelconque des revendications 1 à 6, **caractérisé en ce qu'**il contient 0,2 % en poids à 0,4 % en poids de manganèse.

8. Procédé de fabrication d'un composant moteur selon le procédé de moulage en coquille par gravité, en particulier d'un piston pour un moteur à combustion interne, **caractérisé en ce qu'**un alliage coulé en aluminium selon l'une quelconque des revendications 1 à 7 est coulé.

9. Composant moteur, en particulier piston pour un moteur à combustion interne, **caractérisé en ce qu'**il se compose au moins en partie d'un alliage coulé en aluminium selon l'une quelconque des revendications 1 à 7.

10. Utilisation d'un alliage coulé en aluminium pour la fabrication d'un composant moteur, en particulier d'un piston pour un moteur à combustion interne, **caractérisé en ce qu'**un alliage coulé en aluminium selon l'une quelconque des revendications 1 à 7 est utilisé.
